# EUROPÄISCHE PATENTSCHRIFT

(11) **EP 2 311 359 B1**
(45) Veröffentlichungstag und Bekanntmachung des Hinweises auf die Patenterteilung: **27.04.2016**
(21) Anmeldenummer: 09013175.6
(22) Anmeldetag: 19.10.2009
(51) Int. Cl.: A47L 9/14, A47L 9/12, C08L 29/04, A01N 25/34, D06M 15/03, D21H 21/36

(54) **Staubsaugerfilterbeutel**
Vacuum cleaner filter bag
Sac d'aspirateur

(43) Veröffentlichungstag der Anmeldung: 20.04.2011
(73) Patentinhaber: Eurofilters Holding N.V., 3900 Overpelt (BE)
(72) Erfinder: Sauer, Ralf, 3900 Overpelt (BE); Schultink, Jan, 3900 Overpelt (BE)
(74) Vertreter: Grünecker Patent- und Rechtsanwälte PartG mbB

(56) Entgegenhaltungen:
- EP-A1- 0 767 263
- EP-A1- 1 917 895
- EP-A1- 1 958 762
- WO-A1-96/19935
- DE-U1-202007 018 376
- JP-A- 2000 080 590
- JP-A- 2000 159 966

## Beschreibung

Die Erfindung betrifft einen Staubsaugerfilterbeutel mit einer Beutelwand. Die Erfindung betrifft insbesondere einen Wegwerffilterbeutel.

Staubsaugerfilterbeutel sind häufig als Wegwerffilterbeutel konzipiert. Immer größere Verbreitung finden dabei Staubsaugerfilterbeutel mit mehreren Filtermateriallagen. Bei den Filtermateriallagen kann es sich beispielsweise um Lagen aus Filterpapier oder Vliesstoff handeln. Um die gewünschten Eigenschaften hinsichtlich Abscheideleistung, Staubspeicherfähigkeit (Kapazität) und mechanischer Festigkeit zu erreichen werden unterschiedliche Filtermateriallagen kombiniert. Die unterschiedlichen Filtermateriallagen können dabei miteinander verbunden sein oder lose aufeinander liegen. Eine Verbindung der Lagen kann beispielsweise durch Kleben, Schweißen (Kalandrieren) oder Vernadeln erfolgen. Ein mehrlagiger Filterbeutel ist beispielsweise aus der US 4,589,894 oder der DE 195 44 790 bekannt.

Die einzelnen Filtermateriallagen können dabei unterschiedliche Funktionen haben. Beispielsweise können Schutzlagen, Kapazitätslagen, Feinfilterlagen und Verstärkungslagen kombiniert werden. Als Schutz- oder Verstärkungslagen werden thermisch verfestigte Filamentspinnvliesstoffe (EP 0 161 790), thermisch verfestigte Faservliesstoffe (US 5,647,881), Netze (EP 2 011 556 oder EP 2 011 555) oder perforierte Folien (EP 1 795 248) verwendet. Als Feinfilterlagen kommen Mikrofaserspinnvliesstoffe (z.B. Meltblown-Vliesstoffe) zum Einsatz (siehe, z.B., EP 0 161 790). Nanofaservliese wurden als Feinstfilterlagen vorgeschlagen (DE 199 19 809). Grobfilterlagen (Kapazitätslagen) können z.B. aus Faservliesstoffen (kardiert oder aerodynamisch gelegt) oder Filamentvliesstoffen (EP 0 960 645) oder aus losen Stapelfasern (DE 10 2005 059 214) bestehen. Auch Schaumstoff wurde als Material für Kapazitätslagen vorgeschlagen (DE 10 2004 020 555).

Aus der DE 74 24 655 ist ein Staubfilter bestehend aus zwei Schichten bekannt, wobei eine Schicht dabei eine sehr hohe Luftdurchlässigkeit aufweist und Trägerfunktion hat. Das Trägermaterial ist Papier mit hoher Luftdurchlässigkeit. Die zweite Schicht besteht aus einem Vlies, d. h. aus lockeren und nicht verfestigten Fasern.

Als Materialien für die Filterlagen wird häufig Polypropylen, Polyester oder Mischungen aus Polypropylen und Cellulose verwendet. Ein hydrophiles Vlies auf Basis von Polylactiden ist aus der EP 0 767 263 A1 bekannt.

Aus der EP 1 917 895 A1 ist ein Staubsaugerfilterbeutel mit einer Beutelwandung aus Filtermaterial bekannt, welcher dem Oberbegriff des unabhängigen Anspruchs 1 entspricht, wobei in der Beutelwandung und/oder im Innern des Staubsaugerfilterbeutels ein Biopolymer umfassende Fasern mit antibakterieller Wirkung und/oder ein aus einem Biopolymer hergestelltes Pulver mit antibakterieller und/oder fungizider Wirkung vorgesehen sind. Unter Biopolymeren werden Makromoleküle verstanden, die in lebenden (insbesondere pflanzlichen oder tierischen) Organismen vorkommen oder von diesen hergestellt werden. Beispiele für Biopolymere sind Proteine, Peptide, Polysaccharide, wie Zellulose, oder Polyaminosaccharide, wie Chitosan.

Viele der bekannten Staubsaugerfilterbeutel haben jedoch den Nachteil, dass sie nicht umweltfreundlich entsorgt werden können.

Die Aufgabe der vorliegenden Erfindung besteht darin, einen umweltfreundlicheren und verbesserten Staubsaugerfilterbeutel bereitzustellen. Diese Aufgabe wird gelöst durch einen Staubsaugerfilterbeutel nach Anspruch 1. Vorteilhafte Weiterbildungen finden sich in den abhängigen Ansprüchen.

Dadurch, dass die Beutelwand wenigstens eine biologisch abbaubare Vliesstofflage, also wenigstens eine Lage aus einem biologisch abbaubaren Vliesstoff, umfasst, kann die Beutelwand umweltfreundlicher entsorgt werden.

Die Beutelwand kann insbesondere eine Vliesstofflage, also eine Lage aus Vliesstoff, umfassen, welche aus einem biologisch abbaubaren Material, insbesondere aus einem biologisch abbaubaren Kunststoffmaterial, besteht.

Biologisch abbaubare Kunststoffe können durch biologischen Abbau aus der Umwelt entfernt und dem mineralischen Stoffkreislauf zugeführt werden. Insbesondere bezeichnen biologisch abbaubare Kunststoffe, Kunststoffe, welche die Kriterien der Europäischen Normen EN 13432 und/oder EN 14995 erfüllen.

Das biologisch abbaubare Kunststoffmaterial umfasst PLA (Polylactid).

Weitere biologisch abbaubare Kunststoffe, die sich zu Vliesstoffen verarbeiten lassen sind beispielsweise aus der US 6,207,601 und der EP 0 885 321 bekannt.

Die Beutelwand kann auch mehrere, insbesondere zwei oder mehr, biologisch abbaubare Vliesstofflagen umfassen. Auch können alle Vliesstofflagen der Beutelwand biologisch abbaubar sein, also aus einem biologisch abbaubaren Material bestehen.

Die Beutelwand kann auch eine oder mehrere zusätzliche Filtermateriallagen umfassen, welche keinen Vliesstoff umfassen, beispielsweise ein Filterpapier, ein Netz und/oder eine perforierte Kunststofffolie. In diesem Fall können auch die zusätzlichen Filtermateriallagen aus einem biologisch abbaubaren Material bestehen oder ein biologisch abbaubares Material umfassen.

Die Beutelwand kann aus einer oder mehreren biologisch abbaubaren Vliesstofflagen bestehen. In diesem Fall ist die gesamte Beutelwand des Staubsaugerfilterbeutels biologisch abbaubar.

Der Staubsaugerfilterbeutel kann eine Halteplatte aus einem biologisch abbaubaren Material, insbesondere aus einem biologisch abbaubaren Kunststoff, umfassen. In diesem Fall kann der gesamte Staubsaugerfilterbeutel biologisch abbaubar sein.

Der Begriff Vliesstoff ("Nonwoven") wird gemäß der Definition nach ISO Standard ISO9092:1988 bzw. CEM Standard EN29092 verwendet. Insbesondere sind die Begriffe Faservlies oder Vlies und Vliesstoff auf dem Gebiet der Herstellung von Vliesstoffen wie folgt gegeneinander abgegrenzt und auch im Sinne der vorliegenden Erfindung so zu verstehen. Zur Herstellung eines Vliesstoffes werden Fasern und/oder Filamente verwendet. Die lockeren oder losen und noch ungebundenen Fasern und/oder Filamente werden als Vlies oder Faservlies (Web) bezeichnet. Durch einen sog. Vliesbindeschritt entsteht aus einem derartigen Faservlies schließlich ein Vliesstoff, der eine ausreichende Festigkeit aufweist, um z.B. zu Rollen aufgewickelt zu werden. Mit anderen Worten wird ein Vliesstoff durch die Verfestigung selbsttragend ausgebildet. (Details zur Verwendung der hierin beschriebenen Definitionen und/oder Verfahren lassen sich auch dem Standardwerk "Vliesstoffe", W. Albrecht, H. Fuchs, W. Kittelmann, Wiley-VCH, 2000, entnehmen.)

Der biologisch abbaubare Vliesstoff ist ein Extrusionsvliesstoff, insbesondere ein schmelzgesponnener Mikrofaserspinnvliesstoff ("Meltblown"-Vliesstoff) oder Filamentspinnvliesstoff ("Spunbond").

Der biologisch abbaubare Vliesstoff kann Stapelfasern oder Endlosfasern umfassen. Fertigungstechnisch können auch mehrere Schichten an Stapelfasern oder Endlosfasern vorgesehen werden, die zu genau einer Lage Vliesstoff verfestigt werden.

Die biologisch abbaubare Vliesstofflage kann insbesondere eine Vliesstofflage in Form einer schmelzgesponnenen Mikrofaservliesstofflage sein.

Die Beutelwand kann insbesondere genau eine filteraktive Lage umfassen, wobei die genau eine filteraktive Lage der biologisch abbaubaren Vliesstofflage entspricht. Als filteraktive Lage wird hier eine für die Filterung des zu filternden Luftstromes relevante Lage bezeichnet. Die Beutelwand kann außerdem ein Netz umfassen. Das Netz kann zur ästhetischen Gestaltung, beispielsweise zur farblichen Gestaltung, des Filterbeutels dienen. Das Netz kann auch zur Verbesserung der Stabilität des Filterbeutels dienen. Das Netz kann beispielsweise ein extrudiertes Netz oder ein gewebtes Netz sein. Das Netz kann eine Maschenweite von wenigstens 1 mm, insbesondere wenigstens 3 mm, aufweisen. Das Netz kann aus einem biologisch abbaubaren Material bestehen.

Die Beutelwand kann aus einer biologisch abbaubaren Vliesstofflage bestehen. Mit anderen Worten kann der Staubsaugerfilterbeutel ein einlagiger Filterbeutel sein, wobei die einzige Lage der biologisch abbaubaren Vliesstofflage entspricht. In diesem Fall kann die biologisch abbaubare Vliesstofflage insbesondere in Form einer biologisch abbaubaren schmelzgesponnenen Mikrofaservliesstofflage ausgebildet sein. Insbesondere ist in diesem Fall keine Stützlage oder Verstärkungslage für die biologisch abbaubare Vliesstofflage vorgesehen. Mit anderen Worten kann die biologisch abbaubare Vliesstofflage derart ausgebildet sein, dass sie den üblichen Beanspruchungen bei Herstellung und Gebrauch standhält. In diesem Fall ist die gesamte Beutelwand auf einfache Weise biologisch abbaubar gefertigt.

Der biologisch abbaubare Vliesstoff kann ein kalandrierter Vliesstoff sein, insbesondere ein thermisch oder mittels Ultraschall kalandrierter Vliesstoff. Zum thermischen Kalandrieren kann das zunächst unverfestigte Vlies zwischen zwei Walzen hindurchgeführt werden, von welchen wenigstens eine auf die Schmelztemperatur der das Vlies bildenden Fasern erhitzt ist. Wenigstens eine der Kalandrierwalzen kann Erhebungen aufweisen. Dadurch können Schmelzzonenbereiche oder Schweißpunkte gebildet werden.

Ultraschallkalandrierung oder Ultraschallverfestigung beruht auf der Umwandlung elektrischer Energie in mechanische Vibrationsenergie. Dabei werden Verfestigungshörner in Vibration versetzt, wobei an den Vibrationsstellen die Fasern an ihren Kreuzungsstellen im Vlies erweicht und miteinander verschweißt werden. Dadurch können Schweißpunkte gebildet werden.

Die Schweißpunkte selbst können in unterschiedlichen Geometrien ausgebildet sein. So können punktförmige, linienförmige, sternförmige, kreisförmige, elliptische, quadratische oder balkenförmige Schweißverbindungen ausgebildet sein.

Der Pressflächenanteil des kalandrierten Vliesstoffes kann 3% bis 50%, insbesondere 10% bis 30%, betragen. Dies bedeutet, dass eine zum Kalandrieren des Vliesstoffes verwendete Walzengravur einen Pressflächenanteil von 3% bis 50%, insbesondere 10% bis 30%, aufweist.

Der biologisch abbaubare Vliesstoff kann eine Anzahldichte an Schweißpunkten von 5/cm² bis 50/cm², insbesondere 15/cm² bis 40/cm², aufweisen. Als Anzahldichte wird hier die Anzahl der Schweißpunkte pro Flächeneinheit bezeichnet.

Ein derart kalandrierter Vliesstoff kann eine ausreichende Festigkeit zur Verwendung als Beutelwand eines Staubsaugerfilterbeutels aufweisen.

Die Schweißpunkte oder Schweißverbindungen können gleichmäßig, insbesondere in gleichen Abständen, oder aber auch ungleichmäßig über die gesamte Fläche der Beutelwand verteilt sein.

Die Schweißpunkte können am biologisch abbaubaren Vliesstoff in Maschinenlaufrichtung oder in einem Winkel größer als 0° und kleiner als 180° zur Maschinenlaufrichtung angeordnet sein. Insbesondere können die Schweißpunkte auch quer zur Maschinenlaufrichtung, also in einem Winkel von 90° zur Maschinenlaufrichtung, angeordnet sein.

Die biologisch abbaubare Vliesstofflage kann ein Flächengewicht von 30 g/m² bis 200 g/m², insbesondere 40 g/m² bis 150 g/m², insbesondere 120 g/m², aufweisen.

Die biologisch abbaubare Vliesstofflage kann eine Höchstzugkraft in Maschinenrichtung von mehr als 40 N, insbesondere von mehr als 60 N, und/oder in Querrichtung von mehr als 30 N, insbesondere mehr als 50 N, aufweisen.

Die Dicke der biologisch abbaubaren Vliesstofflage kann zwischen 0,2 mm und 1 mm, insbesondere zwischen 0,4 mm und 0,8 mm, betragen.

Die biologisch abbaubare Vliesstofflage kann eine Luftdurchlässigkeit von 40 l/(m²s) bis 500 l/(m²s), insbesondere von 50 l/(m²s) bis 300 l/(m²s), insbesondere von 80 l/(m²s) bis 200 l(m²s), aufweisen.

Die Penetration der biologisch abbaubaren Vliesstofflage kann kleiner als 60 %, insbesondere kleiner als 50 %, insbesondere kleiner als 15 % sein.

Die biologisch abbaubare Vliesstofflage kann auch Naturfasern, insbesondere Cellulose, umfassen.

Die biologisch abbaubare Vliesstofflage kann elektrostatisch aufgeladen sein. Es können die Fasern vor dem Verfestigen und/oder der Vliesstoff, also nach dem Verfestigen, elektrostatisch aufgeladen werden.

Die biologisch abbaubare Vliesstofflage kann durch ein Koronaverfahren elektrostatisch aufgeladen werden. Dabei wird das Vlies zentriert in einem etwa 3,8 cm (1,5 inches) bis 7,6 cm (3 inches) breitem Bereich zwischen zwei Gleichspannungselektroden für eine Koronaentladung vorbeigeführt. Dabei kann eine der Elektroden eine positive Gleichspannung von 20 bis 30 kV aufweisen während die zweite Elektrode eine negative Gleichspannung von 20 bis 30 kV aufweist.

Alternativ oder zusätzlich kann die biologisch abbaubare Vliesstofflage durch ein Verfahren gemäß der Lehre der US 5,401,446 elektrostatisch aufgeladen werden.

Der Staubsaugerfilterbeutel kann ein Flachbeutel sein. Alternativ kann der Staubsaugerfilterbeutel auch ein Blockbodenbeutel sein.

Der Staubsaugerfilterbeutel kann eine Einströmöffnung umfassen, durch welche die zu reinigende Luft in den Filterbeutel strömt. Der Filterbeutel kann außerdem eine Halteplatte, die zur Fixierung des Staubsaugerfilterbeutels in einer Kammer eines Staubsaugers dient, und im Bereich der Einströmöffnung angeordnet ist, umfassen. Die Halteplatte kann insbesondere aus einem biologisch abbaubaren Kunststoff gefertigt sein. Die Halteplatte kann mit der Beutelwand verbunden sein und im Bereich der Einströmöffnung ein Durchgangsloch aufweisen.

Die Beutelwand kann eine Vorderseite und eine Rückseite umfassen, welche durch eine umlaufende Schweißnaht miteinander verbunden sind. Die Vorderseite und Rückseite können rechteckig, quadratisch oder kreisförmig sein. Die Vorderseite und Rückseite können aus einer oben beschriebenen biologisch abbaubaren Vliesstofflage bestehen oder eine oben beschriebenen biologisch abbaubare Vliesstofflage umfassen.

Der Staubsaugerfilterbeutel kann ein Wegwerffilterbeutel sein.

Die oben genannten Parameter können insbesondere an die Größe und/oder den Einsatzzweck des Staubsaugerfilterbeutels angepasst sein.

Außerdem offenbart wird eine Verwendung eines biologisch abbaubaren Kunststoffmaterials für einen Staubsaugerfilterbeutel.

Das biologisch abbaubare Kunststoffmaterial kann eines oder mehrere der oben genannten Merkmale aufweisen. Das biologisch abbaubare Kunststoffmaterial kann als Material für eine Filtermateriallage, insbesondere eine Vliesstofflage, und/oder als Material für eine Halteplatte, verwendet werden.

Nachfolgend wird die Erfindung anhand von Beispielen und der Figuren näher beschrieben. Dabei zeigt
- Fig. 1: schematisch den Aufbau eines beispielhaften Staubsaugerfilterbeutels;
- Fig. 2: einen Querschnitt durch einen beispielhaften Staubsaugerfilterbeutel; und
- Fig. 3: schematisch einen Ausschnitt der durchströmbaren Fläche der Beutelwand eines beispielhaften Staubsaugerfilterbeutels.

Für die Bestimmung der oben und im Folgenden beschriebenen Parameter werden die folgenden Verfahren verwendet.

Die Luftdurchlässigkeit wird gemäß DIN EN ISO9237:1995-12 bestimmt. Insbesondere wird mit einem Differenzdruck von 200 Pa und einer Prüffläche von 20 cm² gearbeitet. Für die Bestimmung der Luftdurchlässigkeit wurde das Luftdurchlässigkeitsprüfgerät FX3300 der Texttest AG verwendet.

Das Flächengewicht wird gemäß DIN EN 29073-1: 1992-08 bestimmt. Für die Bestimmung der Dicke der Vliesstofflage wird das Verfahren gemäß Norm DIN EN ISO 9073-2: 1997-02 eingesetzt, wobei das Verfahren A verwendet wird.

Die Bestimmung der Höchstzugkraft wird gemäß DIN EN29073-3: 1992-08 durchgeführt. Insbesondere wird eine Streifenbreite von 50 mm verwendet.

Die Penetration (NaCl-Durchlässigkeit) wird mittels einem TSI 8130 Testgeräts bestimmt. Insbesondere wird 0,3 µm Natriumchlorid bei 86 l/min verwendet.

Die Messung der Anzahldichte der Schweißpunkte erfolgt folgendermaßen. Zunächst werden fünf einander nicht überlappende Teilflächen der Beutelwand ausgewählt, wobei jede der Teilflächen 10 cm² groß ist und vollständig von durchströmbarer Fläche der Beutelwand umschlossen wird. Mit anderen Worten grenzt keine der Teilfläche direkt an die Halteplatte, die Einströmöffnung und/oder evtl. vorhandene Schweißnähte an. Jede der Teilflächen wird von einem Quadrat mit einer Seitenlänge von 3,16 cm umgeben. Es können alle Teilflächen an der Vorderseite oder der Rückseite des Filterbeutels angeordnet sein, oder eine oder mehrere Teilflächen auf der Vorderseite und eine oder mehrere Teilflächen auf der Rückseite.

In jeder der Teilflächen werden dann die Schweißpunkte, die auf der Teilfläche angeordnet sind, gezählt, und für jede der Teilflächen das Verhältnis der Anzahl der Schweißpunkte zur Gesamtfläche der Teilfläche gebildet. Mit anderen Worten wird für jede der Teilflächen die Anzahl der Schweißpunkte durch 10 cm² geteilt. Ein Schweißpunkt ist auf der Teilfläche angeordnet, wenn wenigstens ein Teil der Fläche des Schweißpunktes innerhalb des die Teilfläche umgebenden Quadrates liegt.

Von den fünf derart erhaltenen Werten wird dann das arithmetische Mittel gebildet, d.h. die fünf Werte werden addiert und danach durch fünf geteilt. Der so erhaltene Wert entspricht der Anzahldichte der Schweißpunkte der Vliesstofflage.

Die Bestimmung des Pressflächenanteils der Schweißpunkte erfolgt folgendermaßen. Zunächst werden fünf einander nicht überlappende Teilflächen der Beutelwand ausgewählt, wobei jede der Teilflächen 10 cm² groß ist und vollständig von durchströmbarer Fläche der Beutelwand umschlossen wird. Mit anderen Worten grenzt keine der Teilfläche direkt an die Halteplatte, die Einströmöffnung und/oder evtl. vorhandene Schweißnähte an. Jede der Teilflächen wird von einem Quadrat mit einer Seitenlänge von 3,16 cm umgeben. Es können alle Teilflächen an der Vorderseite oder der Rückseite des Filterbeutels angeordnet sein, oder eine oder mehr Teilflächen auf der Vorderseite und eine oder mehr Teilflächen auf der Rückseite.

In jeder der Teilflächen wird dann die Gesamtfläche der Schweißpunkte, also die Summe der Schweißpunktflächen, die auf der Teilfläche angeordnet sind, bestimmt. Die Gesamtfläche der Schweißpunkte wird mittels eines Messmikroskops und/oder mittels Bildanalyse bestimmt. Für jede der Teilflächen wird dann das Verhältnis der Gesamtfläche der Schweißpunkte zur Gesamtfläche der Teilfläche gebildet. Mit anderen Worten wird für jede der Teilflächen die Gesamtfläche der Schweißpunkte durch 10 cm² geteilt. Von den fünf derart erhaltenen Werten wird dann das arithmetische Mittel gebildet, d.h. die fünf Werte werden addiert und danach durch fünf geteilt. Der so erhaltene Wert entspricht dem Pressflächenanteil der Schweißpunkte der Vliesstofflage.

Fig. 1 zeigt den schematischen Aufbau eines beispielhaften Staubsaugerfilterbeutels 101. Der Filterbeutel 101 umfasst eine Einströmöffnung 102, durch welche die zu filternde Luft in den Filterbeutel 101 strömt. Der beispielhafte Filterbeutel 101 umfasst außerdem eine Halteplatte 103, die zur Fixierung des Staubsaugerfilterbeutels 101 in einer Kammer eines Staubsaugers dient. Die Halteplatte 103 ist aus einem biologisch abbaubaren Kunststoff gefertigt.

Außerdem zeigt Fig. 1 die Beutelwand 104, wobei die Beutelwand 104 genau eine biologisch abbaubare Vliesstofflage umfasst. Der beispielhafte Filterbeutel 101 ist als ein Flachbeutel ausgebildet.

Der Filterbeutel 101 ist einlagig, bestehend aus einer biologisch abbaubaren Vliesstofflage aus schmelzgesponnenem Mikrofaserspinnvliesstoff ("Meltblown"-Vliesstoff), der mittels thermischer Kalanderverfestigung punktförmig verfestigt wurde. Die biologisch abbaubaren Vliesstofflage entspricht also einer biologisch abbaubaren schmelzgesponnenen Mikrofaserspinnvliesstofflage.

Die biologisch abbaubare Vliesstofflage des beispielhaften Filterbeutels 101 besteht aus PLA (Polylactid). PLA kann von Galactic Laboratories (Belgien), Cargill Dow Polymers LLC, Toyobo (Japan), Dai-Nippon etc. bezogen werden.

Die flächenbezogene Masse oder das Flächengewicht des beispielhaften Filterbeutels 101 beträgt 85 g/m².

Das Prägemuster der Beutelwand 104 weist eine Dichte von 25 Schweißpunkten pro cm² auf. Der Pressflächenanteil des Prägemusters beträgt 17 %.

Bezüglich der Geometrie oder des Musters der Schweißverbindungen, d.h. der Verteilung der Schweißverbindungen auf der durchströmbaren Fläche der Beutelwand 104, unterliegt die vorliegende Erfindung keinerlei Einschränkungen. Das Muster kann beispielsweise ein in einem Winkel von 45° zur Maschinenlaufrichtung angeordnetes Muster sein.

Es hat sich durch Versuche des Anmelders gezeigt, dass ein derartig gefertigter schmelzgeblasener Mikrofaserspinnvliesstoff eine ausreichende Festigkeit bei zufriedenstellender Abscheideleistung und Luftdurchlässigkeit erreicht.

In einigen Märkten besteht der Bedarf an Wegwerfstaubsaugerbeuteln, welche schon nach kurzer Benutzungszeit, etwa nach wenigen Tagen, ausgetauscht werden. Insbesondere bei hoher Luftfeuchtigkeit und hoher Temperatur sollte eine Lagerung des Beutels mit dem aufgesaugten Staub möglichst vermieden werden, da eine bei diesen Bedingungen unvermeidliche Vermehrung von Schimmelpilzen und Bakterien im Filterbeutel ansonsten ein hygienisches Problem darstellen können. Filterbeutel aus mehrlagigen Vliesstoffen sind für solche kurzzeitigen Anwendungen üblicherweise zu teuer.

Ein einlagiger Filterbeutel, wie beispielsweise der in Zusammenhang mit Figur 1 beschriebene beispielhafte Filterbeutel 101, kann kostengünstiger hergestellt bzw. verkauft werden und eignet sich daher besser für eine derart kurze Nutzungsdauer. Durch die biologisch abbaubare Vliesstofflage ist ein derartiger Filterbeutel auch umweltfreundlicher als bekannte Wegwerffilterbeutel.

Figur 2 zeigt einen Querschnitt eines beispielhaften Filterbeutels 201. Der Filterbeutel 201 umfasst eine Vorderseite 205 und eine Rückseite 206, welche durch eine umlaufende Schweißnaht 207 miteinander verbunden sind. In der Vorderseite 205 des Filterbeutels 201 ist eine Einströmöffnung 202 vorgesehen, durch welches die eingesaugte Luft in den Filterbeutel 201 strömen kann. Eine Halteplatte 203, die zur Fixierung des Staubsaugerfilterbeutels 201 in einer Kammer eines Staubsaugers dient, ist im Bereich der Einströmöffnung 202 angeordnet und mit der Beutelwand des Filterbeutels 201 verbunden.

Ein Ausschnitt 308 der Beutelwand eines beispielhaften Filterbeutels ist in Fig. 3 gezeigt. Der beispielhafte Ausschnitt 308 der Beutelwand weist eine Vielzahl von Schweißverbindungen oder Schweißpunkten 309 auf, welche durch thermische Kalanderverfestigung auf einem Prägekalander entstanden sind. Die Schweißpunkte 309 entsprechen Schmelzzonenbereichen.

Das Prägemuster weist eine Dichte von 25 Schweißpunkten pro cm² auf. Der Pressflächenanteil des Prägemusters beträgt 17 %. Die Schweißpunkte sind in diesem Beispiel gleichmäßig, d.h. in gleichen Abständen, über den beispielhaften Ausschnitt 308 der Beutelwand verteilt.

Die Schweißpunkte können insbesondere vollflächig über die gesamte durchströmbare Fläche der Beutelwand verteilt sein. Vollflächig bedeutet in diesem Zusammenhang nicht, dass alle Fasern miteinander vollständig verbunden, beispielsweise verschmolzen, sind, wodurch sich ein Film ergäbe. Es bedeutet vielmehr, dass die Vliesstofflage an einer Vielzahl von diskreten Stellen verschweißt ist, wobei diese Stellen gleichmäßig über die gesamte Fläche der Vliesstofflage verteilt ist. Die Stellen können vorherbestimmt sein, beispielsweise im Falle eines Punkt- bzw. Gravurkalanders.

Es versteht sich, dass in den zuvor beschriebenen Ausführungsbeispielen genannte Merkmale nicht auf diese speziellen Kombinationen beschränkt und auch in beliebigen anderen Kombinationen möglich sind. Weiterhin versteht es sich, dass in den Figuren weder der gezeigte Staubsaugerfilterbeutel in einer realistischen Dimensionierung noch die gezeigten Schweißverbindungen in einer realistischen Verteilung und Anzahldichte wiedergegeben sind.

## Patentansprüche

1. Staubsaugerfilterbeutel (101; 201) mit einer Beutelwand (104), wobei die Beutelwand (104) wenigstens eine biologisch abbaubare Vliesstofflage umfasst, wobei der biologisch abbaubare Vliesstoff ein Extrusionsvliesstoff ist, **dadurch gekennzeichnet, dass** die wenigstens eine biologisch abbaubare Vliesstofflage Polylactid, PLA, umfasst.

2. Staubsaugerfilterbeutel nach Anspruch 1, wobei die Beutelwand aus wenigstens einer biologisch abbaubaren Vliesstofflage besteht.

3. Staubsaugerfilterbeutel nach einem der vorangegangenen Ansprüche, wobei der Staubsaugerfilterbeutel eine Halteplatte (103; 203) aus einem biologisch abbaubaren Material, insbesondere einem biologisch abbaubaren Kunststoff, umfasst.

4. Staubsaugerfilterbeutel nach einem der vorangegangenen Ansprüche, wobei der biologisch abbaubare Vliesstoff ein schmelzgesponnener Mikrofaservliesstoff ist.

5. Staubsaugerfilterbeutel nach einem der vorangegangenen Ansprüche, wobei der biologisch abbaubare Vliesstoff ein kalandrierter Vliesstoff ist, insbesondere ein durch thermisches Kalandrieren oder durch Ultraschallkalandrieren kalandrierter Vliesstoff.

6. Staubsaugerfilterbeutel nach Anspruch 5, wobei der Pressflächenanteil des kalandrierten Vliesstoffs 3% bis 50%, insbesondere 10% bis 30%, beträgt.

7. Staubsaugerfilterbeutel nach Anspruch 5 oder 6, wobei der biologisch abbaubare Vliesstoff eine Anzahldichte an Schweißpunkten (309) von 5/cm² bis 50/cm², insbesondere 15/cm² bis 40/cm², aufweist.

8. Staubsaugerfilterbeutel nach einem der vorangegangenen Ansprüche, wobei der biologisch abbaubare Vliesstoff ein Flächengewicht von 30 g/m² bis 200 g/m², insbesondere 40 g/m² bis 150 g/m², insbesondere 120 g/m², aufweist.

9. Staubsaugerfilterbeutel nach einem der vorangegangenen Ansprüche, wobei der biologisch abbaubare Vliesstoff eine Höchstzugkraft in Maschinenrichtung von mehr als 40 N, insbesondere von mehr als 60 N, und/oder in Querrichtung von mehr als 30 N, insbesondere mehr als 50 N, aufweist.

10. Staubsaugerfilterbeutel nach einem der vorangegangenen Ansprüche, wobei die Dicke der biologisch abbaubaren Vliesstofflage zwischen 0,2 mm und 1,0 mm, insbesondere zwischen 0,4 mm und 0,8 mm, beträgt.

11. Staubsaugerfilterbeutel nach einem der vorangegangenen Ansprüche, wobei die biologisch abbaubare Vliesstofflage eine Luftdurchlässigkeit von 40 l/(m²s) bis 500 l/(m²s), insbesondere von 50 l/(m²s) bis 300 l/(m²s), insbesondere von 80 l/(m²s) bis 200 l/(m²s), aufweist.

12. Staubsaugerfilterbeutel nach einem der vorangegangenen Ansprüche, wobei die Penetration der biologisch abbaubaren Vliesstofflage kleiner 60%, insbesondere kleiner 50% insbesondere kleiner 15% ist.

13. Staubsaugerfilterbeutel nach einem der vorangegangenen Ansprüche, wobei der Staubsaugerfilterbeutel ein Flachbeutel ist.

## Claims

1. Vacuum cleaner filter bag (101; 201) with a bag wall (104), wherein the bag wall (104) comprises at least one biodegradable nonwoven layer, wherein the biodegradable nonwoven is an extrusion nonwoven **characterized in that** the at least one biodegradable nonwoven layer comprises polylactide, PLA.

2. Vacuum cleaner filter bag according to claim 1, wherein the bag wall consists of at least one biodegradable nonwoven layer.

3. Vacuum cleaner filter bag according to one of the preceding claims, wherein the vacuum cleaner filter bag comprises a holding plate (103; 203) of a biodegradable material, in particular a biodegradable plastic.

4. Vacuum cleaner filter bag according to one of the preceding claims, wherein the biodegradable nonwoven is a meltblown nonwoven.

5. Vacuum cleaner filter bag according to one of the preceding claims, wherein the biodegradable nonwoven is a calendered nonwoven, in particular a nonwoven calendered thermally or by ultrasonic calendering.

6. Vacuum cleaner filter bag according to claim 5, wherein the press area proportion of the calendered nonwoven amounts to 3 % to 50 %, in particular 10 % to 30 %.

7. Vacuum cleaner filter bag according to claim 5 or 6, wherein the biodegradable nonwoven comprises a number density of weld points (309) from 5/cm² to 50/cm², in particular 15/cm² to 40/cm².

8. Vacuum cleaner filter bag according to one of the preceding claims, wherein the biodegradable nonwoven has a grammage of 30 g/m² to 200 g/m², in particular 40 g/m² to 150 g/m², in particular 120 g/m².

9. Vacuum cleaner filter bag according to one of the preceding claims, wherein the biodegradable nonwoven comprises a maximal tensile strength in the machine direction of more than 40 N, in particular of more than 60 N, and/or in the transverse direction of more than 30 N, in particular more than 50 N.

10. Vacuum cleaner filter bag according to one of the preceding claims, wherein the thickness of the biodegradable nonwoven layer is between 0.2 mm and 1.0 mm, in particular between 0.4 mm and 0.8 mm.

11. Vacuum cleaner filter bag according to one of the preceding claims, wherein the biodegradable nonwoven layer comprises an air permeability of 40 l/(m²s) to 500 l/(m²s), in particular of 50 l/(m²s) to 300 l/(m²s), in particular of 80 l/(m²s) to 200 l/(m²s).

12. Vacuum cleaner filter bag according to one of the preceding claims, wherein the penetration of the biodegradable nonwoven layer is smaller than 60 %, in particular smaller than 50 %, in particular smaller than 15 %.

13. Vacuum cleaner filter bag according to one of the preceding claims, wherein the vacuum cleaner filter bag is a flat bag.

## Revendications

1. Sac filtrant d'aspirateur (101; 201) comprenant une paroi de sac (104), la paroi de sac (104) comportant au moins une couche de non-tissé biodégradable, le non-tissé biodégradable étant un non-tissé d'extrusion, **caractérisé en ce que** la couche de non-tissé biodégradable comprend de l'acide polylactique ou PLA.

2. Sac filtrant d'aspirateur selon la revendication 1, dans lequel la paroi de sac est constituée d'au moins une couche de non-tissé biodégradable.

3. Sac filtrant d'aspirateur selon l'une des revendications précédentes, dans lequel le sac filtrant d'aspirateur comporte une plaque de support de maintien (103; 203) en un matériau biodégradable, notamment une matière plastique biodégradable.

4. Sac filtrant d'aspirateur selon l'une des revendications précédentes, dans lequel le non-tissé biodégradable est un tissu de microfibres filées à chaud ou par fusion.

5. Sac filtrant d'aspirateur selon l'une des revendications précédentes, dans lequel le non-tissé biodégradable est un non-tissé calandré, notamment un non-tissé calandré par calandrage thermique ou par calandrage par ultrasons.

6. Sac filtrant d'aspirateur selon la revendication 5, dans lequel la fraction de surface pressée du non-tissé calandré vaut 3% à 50%, notamment 10% à 30%.

7. Sac filtrant d'aspirateur selon la revendication 5 ou la revendication 6, dans lequel le non-tissé biodégradable présente une densité de nombre de points de soudage (309) de 5/cm² à 50/cm², notamment de 15/cm² à 40/cm².

8. Sac filtrant d'aspirateur selon l'une des revendications précédentes, dans lequel le non-tissé biodégradable présente un poids par unité de surface de 30g/m² à 200g/m², notamment de 40g/m² à 150g/m², et en particulier de 120g/m².

9. Sac filtrant d'aspirateur selon l'une des revendications précédentes, dans lequel le non-tissé biodégradable présente une force de traction maximale dans la direction de la machine de plus de 40 N, notamment de plus de 60 N, et/ou dans la direction transversale, de plus de 30 N, notamment de plus de 50 N.

10. Sac filtrant d'aspirateur selon l'une des revendications précédentes, dans lequel l'épaisseur de la couche de non-tissé biodégradable est comprise entre 0,2 mm et 1,0 mm, notamment entre 0,4 mm et 0,8 mm.

11. Sac filtrant d'aspirateur selon l'une des revendications précédentes, dans lequel la couche de non-tissé biodégradable présente une perméabilité à l'air de 40 l/(m²s) à 500 l/(m²s), notamment de 50 l/(m²s) à 300 l/(m²s) et en particulier de 80 l/(m²s) à 200 l/(m²s).

12. Sac filtrant d'aspirateur selon l'une des revendications précédentes, dans lequel la pénétration de la couche de non-tissé biodégradable est inférieure à 60%, notamment inférieure à 50%, et en particulier inférieure à 15%.

13. Sac filtrant d'aspirateur selon l'une des revendications précédentes, le sac filtrant d'aspirateur étant un sac plat.
